# EUROPÄISCHE PATENTSCHRIFT

(11) **EP 0 454 809 B1**
(45) Veröffentlichungstag und Bekanntmachung des Hinweises auf die Patenterteilung: **26.01.1994**
(21) Anmeldenummer: 90916284.4
(22) Anmeldetag: 08.11.1990
(51) Int. Cl.: A47L 13/17, D21H 17/60

(54) **PRÄPARIERTES STAUBTUCH**
TREATED DUSTER
CHIFFON A EPOUSSETER TRAITE

(30) Priorität: 18.11.1989 DE 8913652 U
(43) Veröffentlichungstag der Anmeldung: 06.11.1991
(73) Patentinhaber: KOHLRUSS, Gregor, D-46325 Borken (DE); WIESNER, Hubert, D-46354 Südlohn (DE); LERSCH, Ulrich, D-50259 Pulheim (DE)
(72) Erfinder: KOHLRUSS, Gregor, D-46325 Borken (DE); WIESNER, Hubert, D-46354 Südlohn (DE); LERSCH, Ulrich, D-50259 Pulheim (DE)
(74) Vertreter: Hoffmeister, Helmut, Dr. Dipl.-Phys.
(86) Internationale Anmeldenummer: EP9001870
(87) Internationale Veröffentlichungsnummer: WO9107128

(56) Entgegenhaltungen:
- EP-A- 0 047 797
- DE-A- 2 314 646
- DE-A- 2 314 648
- SE-B- 336 271
- US-A- 2 618 803

## Beschreibung

Die Erfindung betrifft ein Staubtuch für den Einmalgebrauch, das aus einem Abschnitt eines trockenen, mit Wachs imprägnierten Naturfasergebildes besteht.

Aus DE-UM 85 30 439 ist ein Maschenfilter-Reinigunysvlies bekannt, das aus einem im Spunlace-Verfahren vervliesten Polyester-Vlies besteht, das mit einem Wachs mittlerer Härte imprägniert ist. Dieses bekannte Reinigungsvlies zeigt zwar gute mechanische Festigkeit und Abriebbeständigkeit, ist jedoch aufgrund der zu seiner Herstellung verwendeten Materialien nicht voll verrottbar und damit wenig unweltfreundlich.

Die Erfindung stellt sich zur Aufgabe, ein Staubtuch der beschriebenen Art anzugeben, das einmal kostengünstig herstellbar, zum anderen bei guter mechanischer Festigkeit und Abriebbeständigkeit sowie der Fähigkeit zu guter Staubaufnahme bei der Entsorgung vollständig biologisch abbaubar und verrottbar ist.

Diese Aufgabe wird dadurch gelöst, daß das Naturfasergebilde, aus dem das Staubtuch hergestellt ist, ein hell bis weiß gefärbtes, weiches, offenporiges Papier aus bauschigem Zellstoff-Material ist, dessen Füllstoff-Anteil kleiner als 10 % ist, daß das Wachs biologisch abbaubar ist und eine das Abscheren von dem Naturfasergebilde verhindernde Härte hat.

Vorzugsweise wird für das Papier Fluffpulp-Zellstoff verwendet, der sich durch gute Saugfähigkeit und vollständige biologische Abbaubarkeit auszeichnet. Das Papier hat bevorzugt ein Flächengewicht von 35 und 60 g/m². Der geringe Füllstoffanteil von lediglich bis zu 10 % ermöglicht es, daß das erfindungsgemäße Staubtuch offenporig ist und ein relativ geringes Eigengewicht hat, dabei die Unwelt nach dem Wegwerfen kaum belastet. Als "hell bis weiß" sind übliche Pastellfarben zu bezeichnen, die den aufgenommenen Schmutz sich abzeichnen lassen.

Um einem Staubtuch eine gute Staubaufnahmeeigenschaft zu verleihen, ist das Papier mit Wachs imprägniert, wobei sich eine Wachsmenge von 2,5 bis 50 g Wachs je m² Papier als ausreichend erwiesen hat, um dem Staubtuch eine gute Staubadhäsionsfähigkeit zu verleihen.

Gegenüber Staubtüchern, die mit einer Flüssigkeit getränkt sind, ist der Vorteil gegeben, daß das Tuch nicht austrocknet und daher nicht in einer luftdichten Schachtel aufbewahrt werden muß.

Damit die Forderung vollständiger biologischer Abbaubarkeit erfüllt werden kann, werden für die Imprägnierung des für die Staubtücher verwendeten Papiers bevorzugt abbaubare Wachse pflanzlichen oder tierischen Ursprungs verwendet. Hier eignen sich beispielsweise Carnauba-Wachs oder Bienenwachs. Es können jedoch auch synthetische oder chemisch modifizierte Wachse zum Einsatz kommen, wie zum Beispiel oxidiertes Polyethylen oder hydriertes Jojoba-Öl. Die verwendeten Wachse sollten, um eine das Abscheren von dem Naturfasergebilde verhindernde Härte sicherzustellen, einen Schmelzpunkt haben, der zwischen etwa 60°C bis 85°C liegt.

Als Imprägnierverfahren können das Tauchen, Besprühen mit erwärmtem, flüssigen Wachs oder das Absetzen des Wachses aus einer wäßrigen Emulsion angewendet werden.

Um eine zusätzliche keimtötende Wirkung zu erzielen, kann das Staubtuch mit Bakteriziden, Pestiziden und/oder Fungiziden ausgerüstet sein. Auch kann das Aufbringen von Duftstoffen vorgesehen werden.

Das erfindungsgemäße Staubtuch kann auch bedruckt oder eingefärbt sein. Hier sollte jedoch eine Hellfarbigkeit gewahrt bleiben, um dem Verwender des Staubtuches den Staubsättigungsgrad durch entsprechende Verschmutzung anzeigen zu können.

Insgesamt ist das erfindungsgemäße Staubtuch ausgezeichnet dazu geeignet, die neue Aufgabe zu lösen.

Durch seine Imprägnierung ist es in der Lage, auch in trockenem Zustand eine große Menge an Staub aufzunehmen. Aufgrund seiner kostengünstigen Herstellung und dadurch, daß es biologisch vollständig abbaubar ist und damit keine Entsorgungsprobleme aufwirft, und aus Gründen besserer Hygiene erleichtert es seinem Benutzer den Entschluß, es nach Einmalgebrauch wegzuwerfen.

Die **Figur** zeigt ein Staubtuch 1 aus Papier mit einer feinen Wachsimprägnierung 2. Das Staubtuch 1 fühlt sich an wie ein weiches Papierhandtuch mit einer leicht wachsigen Oberfläche. Es ist offenporig und weist Bereiche kleiner bauschiger "Knoten" 3 auf. Staub wird gebunden und bildet nach einer gewissen Anwendungszeit deutlich dunkle Bereich, die dem Anwender signalisieren, daß das Staubtuch verbraucht ist.

## Patentansprüche

1. Staubtuch für den Einmalgebrauch, bestehend aus einem Abschnitt eines trockenen Naturfasergebildes, das mit Wachs imprägniert ist,
dadurch gekennzeichnet, daß das Naturfasergebilde ein hell bis weiß gefärbtes, weiches offenporiges Papier aus bauschigem Zellstoff-Material ist, dessen Füllstoff-Anteil kleiner als 10 % ist, daß das Wachs biologisch abbaubar ist und eine das Abscheren von dem Naturfasergebilde verhindernde Härte hat.

2. Staubtuch nach Anspruch 1,
dadurch gekennzeichnet, daß das für das Papier verwendete Zellstoff-Material Fluffpulp-Zellstoff ist.

3. Staubtuch nach Anspruch 1 oder 2,
dadurch gekennzeichnet, daß das Papier ein Flächengewicht im Bereich von 35 bis 60 g/m² hat.

4. Staubtuch nach den Ansprüchen 1 bis 3,
dadurch gekennzeichnet, daß das Wachs ein natürliches Wachs pflanzlichen oder tierischen Ursprungs ist, vorzugsweise ein Carnauba- oder Bienenwachs.

5. Staubtuch nach den Ansprüchen 1 bis 3,
dadurch gekennzeichnet, daß das Wachs ein synthetisches oder chemisch modifiziertes Wachs ist, vorzugsweise ein Paraffin, ein oxidiertes Polyethylenwachs oder ein hydriertes Jojoba-Öl.

6. Staubtuch nach einem der vorhergehenden Ansprüche,
dadurch gekennzeichnet, daß das Papier mit 2,5 bis 50 g/m² Wachs imprägniert ist.

7. Staubtuch nach den Ansprüchen 4 bis 6,
dadurch gekennzeichnet, daß das Wachs einen Schmelzpunkt zwischen 60°C und 85°C hat.

8. Staubtuch nach einem der vorhergehenden Ansprüche,
dadurch gekennzeichnet, daß das Staubtuch mit Duftstoffen, Bakteriziden, Fungiziden und/oder Pestiziden ausgerüstet ist.

9. Staubtuch nach einem der vorhergehenden Ansprüche,
dadurch gekennzeichnet, daß das Staubtuch hellfarbig bedruckt oder eingefärbt ist.

## Claims

1. Duster for single use consisting of a part of a dry natural fiber material that is wax-impregnated,
characterized in that the natural fiber material is a soft, open-pored, puffy pulp paper, in colours ranging from light to white with a filler fraction of less than 10%, and in that the wax is biodegradable and hard enough to prevent the erosion of the natural fiber material.

2. Duster according to claim 1,
characterized in that the pulp material used for the paper is fluffpulp.

3. Duster according to claim 1 or 2,
characterized in that the paper has a surface weight ranging from 35 to 60 g/m².

4. Duster according to claim 1 to 3,
characterized in that the wax is a natural wax of plant or animal origin, preferably carnauba or bees waxes.

5. Duster according to claims 1 to 3,
characterized in that the wax is a synthetic or chemically modified wax, preferably a paraffin, oxidized polyethylene wax or hydrogenated jojoba oil.

6. Duster according to one of the preceding claims,
characterized in that the paper is impregnated with 2.5 to 50 g/m² of wax.

7. Duster according to claims 4 to 6,
characterized in that the wax has a melting point ranging from 60° to 85°C.

8. Duster according to one of the preceding claims,
characterized in that the duster has added scents, bactericides, fungicides and/or pesticides.

9. Duster according to one of the preceding claims,
characterized in that the duster is printed in a light colour or is dyed.

## Revendications

1. Chiffon à poussière à usage unique constitué d'un morceau de produit en fibres naturelles sec qui est imprégné de cire, **caractérisé** par le fait que le produit en fibres naturelles est un papier doux, à pores ouverts, clair à blanchi, constitué d'une matière cellulosique bouffante dont la teneur en charges est inférieure à 10% et que la cire est biodégradable et possède une dureté empêchant le cisaillement du produit en fibres naturelles.

2. Chiffon à poussière selon la revendication 1, **caractérisé** par le fait que la matière cellulosique utilisée pour le papier est de la pâte chimique moussante.

3. Chiffon à poussière selon la revendication 1 ou 2, **caractérisé** par le fait que le papier possède un grammage compris entre 35 et 60 g/m².

4. Chiffon à poussière selon les revendications 1 à 3, **caractérisé** par le fait que la cire est une cire naturelle d'origine végétale ou animale, de préférence une cire de carnauba ou une cire d'abeilles.

5. Chiffon à poussière selon les revendications 1 à 3, **caractérisé** par le fait que la cire est une cire synthétique ou une cire modifiée chimiquement, de préférence une paraffine, une cire de polyéthylène oxydée ou une huile de jojoba hydratée.

6. Chiffon à poussière selon l'une des revendications précédentes, **caractérisé** par le fait que le papier est imprégné avec une quantité de cire comprise entre 2,5 à 50 g/m2 de papier.

7. Chiffon à poussière selon les revendications 4 à 6, **caractérisé** par le fait que la cire possède un point de fusion compris entre 60 et 85°C.

8. Chiffon à poussière selon l'une des revendications précédentes, **caractérisé** par le fait que le chiffon à poussière est pourvu de matières odoriférantes, de bactéricides, de fongicides et/ou de pesticides.

9. Chiffon à poussière selon l'une des revendications précédentes, **caractérisé** par le fait que le chiffon à poussière est imprimé ou teinté avec une couleur claire.
